# EUROPÄISCHE PATENTSCHRIFT

(11) **EP 0 373 430 B1**
(45) Veröffentlichungstag und Bekanntmachung des Hinweises auf die Patenterteilung: **01.02.1995**
(21) Anmeldenummer: 89122126.9
(22) Anmeldetag: 30.11.1989
(51) Int. Cl.: B24C 1/10

(54) **Verfahren zum Umformen von ebenen, plattenförmigen Bauteilen in eine zweiachsig gekrümmte Form**
Method for reshaping flat, plate-like elements into a bi-axially curved shape
Méthode de traitement des articles plats pour produire des courbes dans deux directions perpendiculaires

(30) Priorität: 14.12.1988 DE 3842064
(43) Veröffentlichungstag der Anmeldung: 20.06.1990
(73) Patentinhaber: DORNIER GMBH, D-88004 Friedrichshafen (DE)
(72) Erfinder: Köhler, Winfried, Dr., D-7759 Hagnau (DE); Hornauer, Klaus-Peter, Dr., D-5100 Aachen (DE); Kopp, Reiner, Prof.Dr., D-5100 Aachen (DE); Baldner, Klaus, Dr., D-5100 Aachen (DE); Wüstefeld, Frank, Dipl.-Ing., D-5100 Aachen (DE)
(74) Vertreter: Landsmann, Ralf, Dipl.-Ing.

(56) Entgegenhaltungen:
- GB-A- 2 118 085
- US-A- 3 705 511
- US-A- 4 694 672

## Beschreibung

Die Erfindung bezieht sich auf ein Verfahren der im Oberbegriff des Patentanspruchs 1 angegebenen Gattung.

Diese seit längerem bekannte Art, Bauteile aus einem Werkstoff mit einem elastischem und plastischem Umformverhalten in eine einachsig gekrümmte Form zu bringen, geht davon aus, daß infolge der Oberflächenbeaufschlagung des umzuformenden Bauteiles mittels beschleunigter, fester Strahlmittel, beispielsweise Stahlkugeln, durch Einprägen in die Bauteiloberfläche Druckspannungen erzeugt werden, aus denen eine Dehnung der gesamten Oberflächenschicht des Bauteils resultiert. In der unter der Oberflächenschicht liegenden Bauteilschicht kommt es infolgedessen zu einer elastischen Dehnung aufgrund der auftretenden Zugspannungen. Es ist bekannt, diese Art der Bearbeitung bei der Umformung von Bauteilen im Flugzeugbau einzusetzen, beispielsweise Paneele oder Beplankungsteile für die Zelle von Flugzeugen, d.h. des Rumpfes oder des Tragflügels, in eine Form mit einachsiger Krümmung umzuformen.

Bei dem aus der US-A-4 329 862 bekannten Verfahren wird das Strahlmittel durch Schleuderräder beschleunigt auf der Bauteiloberfläche zur Einwirkung gebracht. Dabei sind quer zur Relativbewegung zwischen Werkzeug und Bauteil eine Anzahl solcher Schleuderräder verteilt angeordnet, und das Bauteil ist auf einen Aufnahmetisch aufgespannt. Die bisher bekannten Umformeinrichtungen bzw. -verfahren mittels gegen die Bauteiloberfläche gerichteter Strahlmittel erlauben jedoch nicht oder nur in unvollkommener Weise die Umformung ebener Platten in eine Form mit zweiachsiger Krümmung.

Aufgabe der vorliegenden Erfindung ist es, durch Kugelstrahlumformungen ebene Bauteile in eine zweiachsig gekrümmte Form zu bringen und insbesondere auch Bauteile, die Dickensprünge aufweisen.

Die gestellte Aufgabe ist erfindungsgemäß gelöst durch ein Verfahren nach den Merkmalen des Anspruchs 1. Weitere vorteilhafte Ausgestaltungen der Erfindung sind Gegenstände weiterer Ansprüche.

Das erfindungsgemäße Verfahren setzt zur Umformung von ebenen Bauteilen in eine Form mit zweiachsiger Krümmung das an sich bekannte Kugelstrahl-Umformen ein, wobei die Umformung mit Hilfe einer vorzugsweise computergesteuerten Strahlbeaufschlagung erfolgt und die Richtung und Stärke der Kugelbeaufschlagung in Abhängigkeit von den Abmessungen des Bauteils, z.B. in Abhängigkeit von der Wanddicke oder Wanddickenänderungen über die Erstreckung des Bauteils, und auf vorbestimmte Bereiche gleicher Dehnung voreingestellt wird.

Ein wesentlicher Vorteil hierbei ist, daß notwendige Dickenstufen des Bauteils vor dem Kugelstrahlumformen durch mechanisches Fräsen vorgesehen werden können und das Bauteil mit den fertig gefrästen Konturen umgeformt werden kann. Von Vorteil ist auch, daß die umzuformenden Bauteile direkt im ausgehärtetem Zustand umgeformt werden können, so daß anschließend keine Wärmebehandlung des Bauteils mehr erforderlich ist und damit Wärmeverzug und Änderungen des Materialgefüges durch die Wärmebehandlung ausgeschlossen werden. Ferner resultiert aus dem erfindungsgemäßen Verfahren eine verminderte Anzahl von Bearbeitungsschritten. Außerdem ist die Umformung des Bauteils durch eine computergesteuerte Strahlbeaufschlagung reproduzierbar. Mittels des Verfahrens kann die Bearbeitung flexibel auf Wandstärkenänderungen oder Änderungen der Materialeigenschaften des Bauteils reagieren.

In der Zeichnung ist anhand eines segmentförmigen Blechbauteiles als Ausführungsbeispiel der Einsatz des erfindungsgemäßen Verfahrensablaufes in Verbindung mit Einrichtungen zur Kugelstrahlumformung dargestellt und in der nachfolgenden Beschreibung näher erläutert.

In der Zeichnung zeigt:
- Figur 1: in schematischer Darstellung ein Gesamtbauteil, das sich aus mehreren gemäß dem Verfahren umgeformten Einzelsegmenten zusammensetzt, beispielsweise zu einem Kugelkalottenform aufweisenden Bodenteil,
- Figur 2: ebenfalls schematisiert dargestellt, in einer Seitenansicht das sich aus Bauelementen zusammensetzende Gesamtbauteil,
- Figur 3: in Seitenansicht und in gemäß dem Verfahren umgeformten Zustand eines der Elemente des Gesamtbauteiles,
- Figur 4: in Draufsicht auf eines der segmentförmigen Elemente, dessen Konturverlauf in Verbindung mit durch Hilfslinien angedeutetem Verfahrensablauf der Umformung durch Kugelbestrahlung,
- Figur 5: einen Spannrahmen bzw. eine Formauflage zur Fixierung und elastischen Vorspannung des segmentförmigen Bauteils.

Als Ausführungsbeispiel ist in Figur 1 und 2 ein Bauteil 1 dargestellt, das aus mehreren Einzelelementen 3 zusammengesetzt ist. Die einzelnen Segmente 3 sind mittels des erfindungsgemäßen Verfahrens aus ebenen Plattenteilen in eine Form mit zweiachsiger Krümmung, wie aus Figur 3 ersichtlich, umgeformt.

Das aus einer ebenen Platte umzuformende Bauteil beziehungsweise Segment 3 weist im Bereich der äußeren Kontur durch mechanisches Fräsen gebildete Dickenbereiche auf und zwar einen Bereich 5 von ca. 4,5 mm Dicke, einen Bereich 6 von ca. 3,5 mm Dicke und einen Bereich 7 von ca. 2,6 mm Dicke. Diese Dickenunterschiede sind durch mechanisches Fräsen vor der Biegeumformung in eine zweiachsige Krümmung der ebenen Platten 3 am Bauteil gebildet. Die Umformung der ebenen Bauteile 3 in eine zweiachsig gekrümmte Form durch Bestrahlen der Bauteiloberfläche erfolgt gemäß dem Verfahren dadurch, daß die Strahlmittelstrahlen beim Überdecken der Bauteiloberfläche der Kontur des Bauteiles 3 folgen. Dabei wird die Umformung durch Einsatz bestimmter Strahlparameter und unter Verfolgung einer vorbestimmten Strahlstrategie bewirkt. Es werden dabei die über das Bauteil 3 geführten Strahlspuren in Form eines Polygonmusters der Geometrie des Bauteiles 3 angenähert.
Das Bauteil 3 weist in seiner Längsrichtung eine obere und eine untere Konturfläche 8 und daran anschliessende Seitenflächen 9 auf, wobei hier das Zentrum bzw. der mittlere Bereich der zu bestrahlenden Bauteiloberfläche 10 mit M bezeichnet ist.
Die computergesteuerte Führung der durch die Strahleinrichtung erzeugten Strahlspuren auf der zu beaufschlagenden Bauteilseite 10 (konkav) ist aus Figur 4 ersichtlich. Die Strahlspuren verlaufen entsprechend dem erfindungsgemäßen Verfahren entlang von in Figur 4 angedeuteten Linien 11 und sind der Bauteil-Geometrie angepasst und weisen angenähert gleiche Dehnung auf.

Die Anordnung der Strahlspuren bewirkt, daß die entsprechende Dehnungsverteilung erzeugt wird, wobei das Bauteil 3 im mittleren Bereich 11 die größten Dehnungen erfahren soll.

Das ebene Bauteil bzw. Blech kann zunächst, abhängig von seinem Umformverhalten, von einer Spannvorrichtung in konvexer Lage aufgenommen und fixiert werden. Danach erfolgt die Strahlbehandlung des Bauteiles 3 von der konvex gewölbten Seite aus mit Hilfe der beschleunigten Strahlkugeln, so daß eine Vorkrümmung in die gewünschte Richtung erzeugt werden kann.

Erfindungsgemäß wird jedoch von vornherein das Bauteil 3 in konkaver Lage aufgespannt bzw. fixiert, so daß eine elastische Vorkrümmung entsteht. Danach erfolgt die Kugelbestrahlung von der konkaven Seite her, um die notwendigen Dehnungen im Bauteil und die gewünschte Krümmung zu erreichen.
Hierbei wird, wie bereits beschrieben, mit Hilfe einer Computersteuerung auf Linien 11 gleicher Dehnung gestrahlt, wobei die Strahlspuren an die Geometrie des Bauteils 3 angepasst sind.

Die Strahlenergie wird über die Bauteiloberfläche 10 variiert, wobei der Energiegradient von der inneren Bauteilfläche zum äußeren Bauteilrand 8, 9 abnimmt. Durch entsprechende Energieverteilung entlang der Strahlspuren 11 wird das Verhältnis von Längskrümmung zur Querkrümmung beeinflusst. Der Bedeckungsgrad wird z.B. zwischen 10% und 2 x 98% über der Bauteiloberfläche 10 variiert. Die mit Frässtufen bzw. Dickensprüngen 5, 6 und 7 versehenen Randbereiche des Bauteils 3 werden infolge der variierenden Dicke nach bestimmten Fertigungsschritten des Mittelbereichs M des Bauteils 3 mit angepassten Strahlparametern behandelt. Zur Unterstützung der Kugelstrahlumformung dient eine der Bauteil-Geometrie angepasste konvexe Formauflage oder konkave Auspannung (Figur 5).
Die Aufspannung wird gebildet durch eine Grundplatte 16, auf der an Rahmenteilen 17 Abstützungen 18 angeordnet sind, die zur Fixierung des Bauteiles 3 mit Hilfe von Aufhängungen 19 an den Stangen 18 und Aufhängeklammern 20 am Bauteil 3 dienen.

## Patentansprüche

1. Verfahren zum Umformen von ebenen. plattenförmigen Bauteilen (3) aus elastisch und plastisch verformbarem Werkstoff in eine zweiachsig gekrümmte Form mittels gegen die Bauteiloberfläche gerichteter, kugelförmiger Strahlmittel,
**gekennzeichnet durch**
a) Aufspannen und Fixieren des Bauteils (3) mit elastischer, der fertigen Bauteilform entsprechend zweiachsiger Vorkrümmung
b) Strahlbehandlung mit unter relativ hohem Strahldruck auf die konkave Oberfläche (10) des elastisch vorgekrümmten Bauteils (3) gerichtetem Strahlmittelstrahl,
c) Führen des Strahlmittelstrahls über die Bauteiloberfläche (10), ausgehend vom zentralen Bauteilbereich (M) in Richtung der Bauteil-Außenkontur (8, 9) entlang von Spuren oder Bahnen (11), die gleiche oder annäherend gleiche Dehnung erhalten und der Bauteil-Außenkontur folgend oder annähernd folgend verlaufen, und
d) Verringerung der Strahlenergie vom zentralen Bauteilbereich (M) in Richtung der Bauteil-Außenkontur (8, 9).

2. Verfahren nach Anspruch 1,
**dadurch gekennzeichnet,** daß
das Verhältnis von Längskrümmung zu Querkrümmung des Bauteils (3) durch eine vorbestimmte Energieverteilung beeinflußt wird, derart, daß der Bedeckungsgrad der beaufschlagten Bauteiloberfläche (10) durch den Strahlmittelstrahl zwischen annäherend 10 % und Zweifachbedeckung (2 x 98 %) variiert.

3. Verfahren nach Anspruch 1 oder 2,
**dadurch gekennzeichnet,** daß
die Strahlenergieverteilung über die Bauteiloberfläche (10) und die Führung des Strahlmittelstrahls computergesteuert werden.

4. Verfahren nach einem der vorhergehenden Ansprüche,
**dadurch gekennzeichnet,** daß
der Energiegradient vom zentralen Bauteilbereich (M) in Richtung der Bauteil-Außenkontur (8, 9) abnehmende Werte aufweist.

5. Verfahren nach einem der vorhergehenden Ansprüche,
**gekennzeichnet durch**
eine zusätzliche Strahlbehandlung mit gegen die konvexe Bauteiloberfläche gerichtetem Strahlmittelstrahl.

6. Verfahren nach einem der vorhergehenden Ansprüche, bei dem das Bauteil Randbereiche (5, 6) erhöhter Wanddicke aufweist,
**gekennzeichnet durch**
separate Strahlmittelbehandlung der Bauteil-Randbereiche (5, 6).

7. Einrichtung zur Durchführung des Verfahrens nach einem der vorhergehenden Ansprüche, mit einer Strahlmitteleinrichtung und einer Aufnahmevorrichtung für das umzuformende Bauteil,
**dadurch gekennzeichnet,** daß
die Aufnahmevorrichtung mit Spann- und Fixiermitteln (18, 19, 20) zur Erzeugung einer elastischen, der fertigen Bauteilform entsprechend zweiachsigen Bauteil-Vorkrümmung versehen und die Strahlmitteleinrichtung bezüglich der Aufnahmevorrichtung so angeordnet ist, daß sie auf Seiten der konkav vorgekrümmten Bauteiloberfläche (10) liegt.

## Claims

1. A process for the reshaping of plane, plate-shaped assembly components (3) of elastic and plastic deformable material into a two-axially curved shape by way of ballshaped shot-blasting means which are directed towards the surface of the assembly component, **characterized by**
a) clamping and fixing of the component (3) with elastic two-axial pre-curvature which corresponds with the finished shape of the component;
b) shot-blasting by way of a shot-blasting beam which is directed at relatively high shot-blasting pressure onto the concave surface (10) of an elastically pre-curved component (3);
c) guiding the shotblasting beam over the component surface (10), starting from the central area of the component (M) in the direction of the outside contour of the component (8, 9) along tracks or paths (11), which are offered identical or virtually identical expansion and follow or virtually follow the outside contour of the component; and
d) reducing the blast energy from the central area of the component (M) in the direction of the outside contour of the component (8, 9).

2. A process according to claim 1, **characterized in that** the ratio of longitudinal curvature and transverse curvature of the component (3) is affected by a predetermined energy distribution, so that the degree of coverage of the charged component surface (10) by the shot-blasting beam varies between virtually 10% and double coverage (2 x 98%).

3. A process according to claim 1 or 2, **characterized in that** the shotblasting energy distribution over the component's surface (10) and the guidance of the shotblasting beam are computer-controlled.

4. A process according to one of the above claims, **characterized in that** the values of the energy gradient reduce from the central component area (M) in the direction towards the component's outside contour (8, 9).

5. A process according to one of the above claims, **characterized by** additional beam treatment by shotblasting directed against the convex component surface.

6. A process according to one of the above claims, with the component comprising edge areas (5, 6) of increased wall thickness, **characterized by** separate shotblasting treatment of the edge regions of the component (5, 6).

7. Device for carrying out the process according to one of the above claims, comprising a shot-blasting device and a receiving device for the component to be reshaped, **characterized in that** the receiving device is provided with clamping and fixing means (18, 19, 20) to produce an elastic two-axial pre-curvature to correspond with the finished shape of the component, and that the shotblasting device is positioned relative to the receiving device in such a manner that it is placed on the side of the concavely pre-curved component surface (10).

## Revendications

1. Procédé de formage d'éléments (3) plans en forme de plaques, réalisés en un matériau déformable élastiquement et plastiquement, aux fins d'obtenir une forme incurvée dans deux dimensions, utilisant des produits de grenaillage en forme de billes qui sont dirigés contre la surface de l'élément, caractérisé par
a) le bridage et la fixation de l'élément (3) en lui imposant une précourbure élastique dans deux dimensions qui correspond à la forme de l'élément fini
b) le traitement par grenaillage avec une pression relativement élevée du jet de produit de grenaillage dirigé sur la surface (10) concave de l'élément (3) pré courbé élastiquement
c) déplacement du jet de produit de grenaillage sur la surface de l'élément (10) à partir de la région centrale (M) dudit élément en direction du contour extérieur (8, 9) de celui-ci suivant des lignes ou des bandes (11) qui ont la même ou sensiblement la même étendue et suivent le contour extérieur de l'élément ou suivent approximativement celui-ci et
d) diminution de l'énergie du jet de la région centrale (M) de l'élément en direction du contour extérieur (8, 9) dudit élément.

2. Procédé selon la revendication 1, caractérisé par le fait que l'on agit sur le rapport de la courbure dans la direction longitudinale à la courbure dans la direction transversale de l'élément (3) grâce à une répartition prédéterminée de l'énergie, de telle sorte que le taux de recouvrement de la surface (10) de l'élément traitée par le produit de grenaillage évolue entre environ 10% et un recouvrement double (2 x 98%).

3. Procédé selon la revendication 1 ou la revendication 2, caractérisé par le fait que la répartition de l'énergie du jet sur la surface (10) de l'élément et le déplacement du jet de produit de grenaillage sont commandés par ordinateur.

4. Procédé selon l'une des revendications précédentes, caractérisé par le fait que le gradient d'énergie de la région centrale (M) de l'élément en direction du contour extérieur (8, 9) dudit élément présente des valeurs décroissantes.

5. Procédé selon l'une des revendications précédentes, caractérisé par un traitement par grenaillage supplémentaire avec un jet de produit de grenaillage dirigé sur la surface convexe de l'élément.

6. Procédé selon l'une des revendications précédentes dans lequel l'élément présente des zones de bord (5, 6) d'épaisseur plus importante, caractérisé par un traitement par grenaillage distinct pour les zones de bord (5, 6).

7. Dispositif pour la mise en oeuvre du procédé selon l'une des revendications précédentes, comportant un dispositif de grenaillage et un dispositif de réception de l'élément à former, caractérisé par le fait que le dispositif de réception est muni de moyens de serrage et de fixation (18, 19, 20) permettant d'engendrer une pré-courbure élastique de l'élément dans deux dimensions qui correspond à la forme de l'élément fini et que le dispositif de grenaillage est disposé par rapport au dispositif de réception de manière telle qu'il se trouve du côté de la surface (10) concave préformée de l'élément.
